# EUROPÄISCHE PATENTSCHRIFT

(11) **EP 0 114 438 B1**
(45) Veröffentlichungstag und Bekanntmachung des Hinweises auf die Patenterteilung: **14.12.1988**
(21) Anmeldenummer: 83201796.6
(22) Anmeldetag: 15.12.1983
(51) Int. Cl.: H01J 29/18, H01J 29/20

(54) **Grün emittierender Leuchtstoff und Kathodenstrahlröhre mit einem derartigen Leuchtstoff**
A green emitting phosphor and cathode ray tube with such a phosphor
Composé luminescent émettant dans le vert et tube à rayons cathodiques comportant un tel composé

(30) Priorität: 29.12.1982 DE 3248448
(43) Veröffentlichungstag der Anmeldung: 01.08.1984
(73) Patentinhaber: Philips Patentverwaltung GmbH, 22335 Hamburg (DE); Philips Electronics N.V., 5621 BA Eindhoven (NL)
(72) Erfinder: Carl, Klaus, Dr., D-5100 Aachen (DE); Czarnojan, Wolfram, D-5100 Aachen (DE); Welker, Thomas, Dr., D-5108 Monschau (DE)
(74) Vertreter: Piegler, Harald

(56) Entgegenhaltungen:
- DE-A- 2 906 505
- FR-A- 2 341 938
- PATENTS ABSTRACTS OF JAPAN, Band 7, Nr. 17 (E-154)[1162], 22 Januar 1983; & JP-A-57 174 832 (TOKYO SHIBAURA DENKI K.K.) 27-10-1982
- PATENTS ABSTRACTS OF JAPAN, Band 6, Nr. 173 (E-129)[1051], 7 September 1982; & JP-A-57 90 851 (MITSUBISHI DENKI K.K.) 05-06-1982

## Beschreibung

Die Erfindung betrifft einen grün emittierenden Leuchtstoff für hochbelastbare Kathodenstrahlröhren, der aus einem Gemisch eines tief-grün und eines gelblich-grün emittierenden Leuchtstoffes besteht, und eine Kathodenstrahlröhre mit einem derartigen Leuchtstoff.

In Farbbildrören, also in normal belastbaren Kathodenstrahlröhren, verwendet man üblicherweise Y₂O₃:Eu oder Y₂0₂S:Eu als roten, ZnS:Cu, Au oder (Zn, Cd)S:Cu als grünen und ZnS:Ag als blauen Leuchtstoff (Funkschau, 44 (1972), 81 - 84). Die intrinsischen Energie- und Lumenausbeuten dieser Leuchtstoffe werden definitionsgemäß bei niedrigen Energie- bzw. Stromdichten des anregenden Elektronenstrahls gemessen.

Unter den üblichen Betriebsbedingungen einer Farbbildröhre (Beschleunigungsspannung U - 25 kV, mittlere Stromdichte im Elektronenstrahl i ≈ 2 10-2 A/cm²) läßt sich mit den zuletzt genannten Leuchtstoffen die höchste Bildhelligkeit B und Weiß-D-Luminanz erzielen. Deshalb wurden von der EBU (European Broadcasting Union) die Farbpunkte dieser Leuchtstoffe zur Standardisierung der Primärfarbörter von Farbfernsehsystemen zugrundegelegt ("EBU Standards for Chromaticity Tolerances for Studio Monitors", Tech 3213-E, Brüssel, August 1977).

Die Energie- und Lumenausbeuten werden, wie schon erwähnt, bei niedrigen Anregungsdichten gemessen. Insbesondere bei den Leuchtstoffen vom ZnS-Typ beobachtet man eine Abnahme der Ausbeuten mit wachsender Energiedichte des Elektronenstrahls. Diese Erscheinung wird allgemein als Sättigung bezeichnet. Unter den oben genannten Betriebsbedingungen einer Farbbildröhre (Energiedichte W ≈ 10-⁴ J/cm²) zeigen die Leuchtstoffe vom ZnS-Typ - abhängig von Zusammensetzung und Herstellungsweise - eine Sättigung von bis zu 20 %.

Diesem intrinsischen Sättigungsverhalten ist bei hochbelasteten Kathodenstrahlröhren, wie z. B. Röhren für Projektionsfernsehen, der bekannte Effekt der Temperaturauslöschung überlagert: Da die Energie- und Lumenausbeuten mit steigender Temperatur des Leuchtstoffs abnehmen, kann bei hohen Energiedichten des Elektronenstrahls der Leuchtstoff Temperaturen erreichen, die zu einer erheblichen Abnahme der Röhrenhelligkeit führen. Durch geeignete Wahl des Leuchtstoffs und/oder geeignete Kühlmaßnahmen versucht man, diesem Effekt in der Praxis zu begegnen.

In hochbelasteten Kathodenstrahlröhren kann die Sättigung der grün emittierenden Leuchtstoffe vom ZnS-Typ zu einer drastischen Abnahme ihrer Lumenausbeute führen, d. h. bei einer Erhöhung der Stromdichte des anregenden Elektronenstrahls beobachtet man praktisch keine Zunahme der Röhrenhelligkeit mehr. Um diese Sättigungseffekte zu umgehen, werden alternative Leuchtstoffe verwendet. So ist es z. B. aus EP-A1-0 030 853 bekannt, in hochbelasteten Kathodenstrahlröhren, wie z. B. Projektionsröhren, als grün emittierenden Leuchtstoff Zn₂Si0₄:Mn, Gd₂0₂S:Tb, Y₂0₂S:Tb oder Cas:Ce zu verwenden, da diese Leuchtstoffe bei hoher Strombelastung eine höhere Lumenausbeute aufweisen als die grün emittierenden Leuchtstoffe auf ZnS- bzw. (Zn, Cd)S-Basis. Weitere Beispiele für alternative Leuchtstoffe sind Y₂S!0₅:Tb und LaOBr:Tb. Alle alternativen Leuchtstoffe zeigen eine geringere Sättigung als die Leuchtstoffe vom ZnS-Typ. Jedoch kann bei Verwendung dieser Leuchtstoffe keine getreue Farbbildwiedergabe erzielt werden, da ihre Emissionsfarben nicht der EBU-Norm für Farbfernsehsysteme entsprechen. Dies beruht darauf, daß die Farbpunkte der alternativen Leuchtstoffe außerhalb des EBU-Toleranzbereiches liegen. Ihre Verwendung führt deshalb zu Farbtonfehlern, da "eine ideale Farbbildübertragung zwischen Sender (Vorlage) und Empfänger (Bild) nur dann möglich ist, wenn Sender- und Empfängerseite gleiche Primärfarbörter verwenden" (Funkschau, 44 (1972). 81 - 84).

Aus DE-A-2 944 815 ist es bekannt, für Farbfernsehprojektionsgeräte mit Seltenerdelementionen aktivierte Leuchtstoffe zu verwenden, da dadurch das Auftreten des Phänomens der Sättigung der Helligkeit unter der Einwirkung des bestrahlenden Elektronenstrahles erheblich vermindert ist. Praseodym- und Terbium-aktivierte Seltenerdelement-Oxidsulfid-Leuchtstoffe zeigen eine grüne bzw. gelblichgrüne Emissionsfarbe, die sich jedoch in beiden Fällen erheblich von dem Farbton der herkömmlichen ZnS:Cu, Au- bzw. (Zn, Cd)S:Cu-Leuchtstoffe unterscheidet. Hinzu kommt, daß die Lumenausbeute von Praseodym-aktivierten Seltenerdelement-Oxidsulfid-Leuchtstoffen unzureichend ist - wie in DE-A-2 944 815 erwähnt wird. Gemäß DE-A-2 944 815 wird deshalb eine Mischung von diesem Praseodymaktivierten Leuchtstoff mit Terbium-aktivierten Oxidsulfid-Leuchtstoffen hergestellt. Die Emissionsfarbe dieser Mischung läßt jedoch aus folgendem Grund zu wünschen übrig: Da der Farbpunkt des Praseodym-aktivierten Leuchtstoffes nur einen gering höheren Wert der Farbkoordinate y im CIE-Diagramm (y - 0,627) als EBU-Standard (y = 0,60) besitzt, können aus prinzipiellen Gründen im EBU-Toleranzbereich keine "gesättigteren grünen" Emissionsfarben realisiert werden (CIE = Commission Internationale d'Eclairage).

Der Erfindung liegt die Aufgabe zugrunde, einen grün emittierenden Mischleuchtstoff für hochbelastete Kathodenstrahlröhren, wie z. B. Projektionsröhren, zu schaffen, der die wesentlichen Vorteile der oben erwähnten Einkomponenten-Leuchtstoffe (geringe Sättigung, hohe Auslöschtemperatur, relative hohe Lumenausbeute) aufweist und dabei gleichzeitig Farbkoordinaten gemäß der EBU-Norm für Farbfernsehsysteme besitzt, so daß eine getreue Farbbildübertragung erzielt wird. Diese Aufgabe wird erfindungsgemäß dadurch gelöst, daß das Gemisch aus Zn₂Si0₄:Mn und mindestens einem Leuchtstoff der allgemeinen Formel

### XOZ:Tb

### besteht, wobei

X mindestens eines der Elemente Y, La, Gd und Lu und

Z mindestens eines der Elemente CI, Br, J und F darstellen.

Durch Mischen des farbgesättigten tief-grünen Leuchtstoffs Zn₂Si0₄:Mn mit "grünen" Leuchtstoffen, deren Farbkoordinaten nach "gelb" oder "grün-weiß/gelb" verschoben sind, läßt sich demnach ein Mischleuchtstoff herstellen, dessen Lumenausbeute kontinuierlich vom Wert der einen Komponente in jenen der anderen übergeht. Ein solcher Mischleuchtstoff besitzt folgende vorteilhafte Eigenschaften:
- Lage des Farbpunktes innerhalb des EBU-Toleranzbereiches.
- Das Sättigungsverhalten (intrinsisch und thermisch) ist ähnlich gut wie das der Einzelkomponenten.

Das aus DE-A-2 944 815 bekannte Prinzip der Mischung zweier Leuchtstoffe ist zwar mit dem der erfindungsgemäßen Mischung vergleichbar, jedoch bezieht sich DE-A-2 944 815 nur auf die Mischung eines gelb emittierenden Gd₂0₂S:Tb-Leuchtstoffes mit einem grün emittierenden Gd₂0₂S:Pr-Leuchtstoff. Erfindungsgemäß wird dagegen zur Farbverbesserung die Mischung mit einem grün emittierenden Zn₂Si0₄:Mn-Leuchtstoff vorgenommen. Die Verwendung von Zn₂Si0₄:Mn hat folqende Vorteile:
- Die Emissionsfarbe von Zn₂Si0₄:Mn (Farbkoordinaten x - 0,21; y - 0,71) ist stärker gesättigt grün als die von Gd₂0₂S:Pr (x = 0,215; y - 0,627), so daß bei Mischung mit einem gelb emittierenden Leuchtstoff der Farbpunkt in einem größeren Bereich - insbesondere zu höheren y-Werten im CIE-Diagramm - verschoben werden kann.
- Die Lumenausbeute von Zn₂SiO₄:Mn ist höher als die von Gd₂0₂S:Pr. Somit zeigt ein mit der erfindungsgemäßen Mischung hergestellter Bildschirm eine höhere Helligkeit bzw. Leuchtkraft.
- Die Rohstoffkosten für Zn₂Si0₄:Mn sind geringer als die für Gd₂0₂S:Pr.

Falls bei den Betriebsbedingungen der Kathodenstrahlröhre auf Grund des nicht identischen Sättigungsverhaltens (einschließlich thermische Effekte) der beiden Komponenten eine nicht tolerierbare Farbpunktverschiebung zu erwarten ist, kann dies durch eine korrigierte Wahl des Mischungsverhältnisses vermieden werden. Bevorzugte Gewichtsverhältnisse der Mischungen sind:

Die Erfindung wird anhand einer Zeichnung und einem Ausführungsbeispiel näher erläutert. In der Zeichnung zeigen
Fig. 1 einen Ausschnitt aus dem CIE-Farbdiagramm und
Fig. 2 eine graphische Darstellung des Sättigungsverhaltens.

In Fig. 1 sind die Farbkoordinaten x und y von Zn₂Si0₄:Mn und LaOBr:Tb und den entsprechenden Mischleuchtstoffen dargestellt. Der EBU-Toleranzbereich ist als Viereck mit gestrichelten Seitenlinien dargestellt.

In Fig. 2 ist die relative Energieausbeute, E, über der Energiedichte pro Puls, W in J/cm², aufgetragen. Fig. 2 zeigt, bei einer Beschleunigungsspannung der Elektronen U - 25 kV, das Sättigungsverhalten von Zn₂Si0₄:Mn (Kurve A), LaOBr:Tb (Kurve B) und der Leuchtstoffmischungen von Zn₂Si0₄:Mn mit LaOBr:Tb (Kurve AB).

### Ausführungsbeispiel

Zn₂SiO₄:Mn- und LaOBr:Tb-Leuchtstoffe werden im Gewichtsverhältnis 4 : 6 trocken eingewogen. Durch Dispergierung beider Leuchtstoff-Komponenten in einer 0,1-%-igen K₂Si0₃-Lösung werden diese hinreichend gemischt. Die Beschichtung eines Schirmglases für eine Projektionsröhre erfolgt durch Sedimentation in einer Ba(N0₃)₂-Lösung, zu der die Leuchtstoffdispersion hinzugegeben wird. Die gesamte Leuchtstoffmenge wird so eingewogen, daß die Dicke der Leuchtstoffschicht einem Schichtgewicht von 2 bis 10 mg/cm² entspricht. Nach Bedeckung der Leuchtstoffschicht mit einem ausheizbaren Lackfilm wird ein dünner AI-Film aufgedampft. Anschließend wird der Leuchtstoffschirm ausgeheizt.

Fig. 1 zeigt, daß die Emissionsfarbe dieses Mischleuchtstoffs die EBU-Spezifikationen erfüllt. Die gemessenen Lumenausbeuten und Farbpunkte dieser Mischung und ihrer Komponenten sind in der Tabelle aufgeführt. Das Sättigungsverhalten dieser Mischung ist in Fig. 2 (Kurve AB) aufgetragen und wird mit dem Sättigungsverhalten von LaOBr:Tb (Kurve B) verglichen.

## Patentansprüche

1. Grün emittierender Leuchtstoff für hochbelastbare Kathodenstrahlröhren, der aus einem Gemisch eines tief-grün und eines gelblich-grün emittierenden Leuchtstoffes besteht,
dadurch gekennzeichnet, daß das Gemisch aus Zn₂Si0₄:Mn und mindestens einem Leuchtstoff der allgemeinen Formel XOZ:Tb besteht, wobei X mindestens eines der Elemente Y, La, Gd und Lu und Z mindestens eines der Elemente CI, Br, J und F darstellen.

2. Kathodenstrahlröhre mit einem Leuchtstoff nach Anspruch 1,
dadurch gekennzeichnet, daß der Leuchtstoff eine Mischung in folgenden Gewichtsverhältnissen enthält:

## Claims

1. A green emitting phosphor for heavily loaded cathode-ray tubes, which phosphor comprised a mixture of a deep green and a yellowish-green emitting phosphor, characterized in that the mixture consists of Zn₂Si0₄:Mn and at least one phosphor defined by the general formula XOZ:Tb, where X is at least one of the elements Y, La, Gd and Lu and Z is at least one of the elements Cl, Br, J, and F.

2. A cathode-ray tube provided with a phosphor as claimed in Claim 1, characterized in that the phosphor comprises a mixture in the following weight ratios:

## Revendications

1. Substance luminescente émettant une luminescence verte pour des tubes à rayons cathodiques fortement chargés qui est constituée par un melange de substances luminescentes émettant une luminescence vert foncé et une luminescence vert jaunâtre, caractérisée en ce que le mélange est constitué par Zn₂Si0₄:Mn est au moins une substance luminescente répondant à la formule générale XOZ:Tb, X étant au moins l'un des éléments Y, La, Gd et Lu et Z au moins l'un des éléments CI, Br, J et F.

2. Tube à rayons cathodiques comportant une substance luminescente selon la revendication 1, caractérisé en ce que la substance luminescente contient un mélange dans les rapports en poids suivants:
